# EUROPÄISCHE PATENTSCHRIFT

(11) **EP 0 774 523 B1**
(45) Veröffentlichungstag und Bekanntmachung des Hinweises auf die Patenterteilung: **12.04.2000**
(21) Anmeldenummer: 96117208.7
(22) Anmeldetag: 26.10.1996
(51) Int. Cl.: C22C 5/06, H01H 1/02

(54) **Silber-Eisen-Werkstoff für elektrische Schaltkontakte (III)**
Silver-iron material for electrical switch contacts
Matière agent-fer pour contacts interrupteurs électriques

(30) Priorität: 20.11.1995 DE 19543223
(43) Veröffentlichungstag der Anmeldung: 21.05.1997
(73) Patentinhaber: Degussa-Hüls Aktiengesellschaft, 60287 Frankfurt am Main (DE)
(72) Erfinder: Weise, Wolfgang, Dr., 60318 Frankfurt (DE); Malikowski, Willi, 63739 Aschaffenburg (DE); Wolmer, Roger, 63571 Gelnhausen (DE); Braumann, Peter, Dr., 63755 Alzenau (DE); Koffler, Andreas, 61130 Niederau (DE)

(56) Entgegenhaltungen:
- WO-A-92/22079
- DE-A- 2 924 238

## Beschreibung

Die Erfindung betrifft Silber-Eisen-Werkstoffe mit weiteren metallischen und oxidischen Zusätzen für elektrische Schaltkontakte.

Kontaktwerkstoffe für den Einsatz in der elektrischen Energietechnik müssen eine hohe Abbrandfestigkeit, geringe Verschweißkraft und niedrigen Kontaktwiderstand aufweisen. Für luftoffene Schaltgeräte der Niederspannungstechnik hat sich für Schaltströme von kleiner als 100A der Verbundwerkstoff Silber-Nickel bewährt. Er besitzt eine hohe Abbrandfestigkeit bei sehr gutem Übertemperaturverhalten.

Ein Nachteil dieses Werkstoffes liegt jedoch darin, daß Nickel insbesondere in Form von Stäuben schädliche Auswirkungen auf den menschlichen Organismus haben kann. Als Alternative zu Nickel ist verschiedentlich Eisen vorgeschlagen worden.

In der DE-OS 38 16 895 wird die Verwendung eines Silber-Eisen-Werkstoffes für elektrische Kontakte beschrieben, der neben Silber 3 bis 30 Gew.% Eisen und insgesamt 0,05 bis 5 Gew.% von einem oder mehreren der Zusätze Mangan, Kupfer, Zink, Antimon, Wismutoxid, Molybdänoxid, Wolframoxid und Chromnitrid enthält. Diese Werkstoffe zeigen ein deutlich besseres Übertemperaturverhalten bei guter Lebensdauer gegenüber einfach Silber-Eisen-Werkstoffen, liegen jedoch noch unter den Werten entsprechender Silber-Nickel-Werkstoffen.

Das gilt auch für weitere bekannte Kontaktwerkstoffe auf der Basis Silber-Eisen. In der DE-OS 39 11 904 werden beispielsweise Kontaktwerkstoffe geoffenbart, die neben Silber 5 bis 50 Gew.% Eisen und bis zu 5 Gew.% eines oder mehrerer Oxide Titanoxid, Zirkoniumoxid, Nioboxid, Tantaloxid, Molybdänoxid, Wolframoxid, Manganoxid, Kupferoxid und Zinkoxid enthalten kann. Aus der DE-OS 43 43 550 ist ein Kontaktwerkstoff bekannt, der neben Silber Eisenoxid, Zirkoniumoxid und Wolframoxid enthält. In der EP-PS 0 586 411 wird ein Kontaktwerkstoff aus Silber mit 1 bis 50 Gew.% Eisen und 0,01 bis 5 Gew.% Rhenium beschrieben.

Es war daher Aufgabe der vorliegenden Erfindung, Silber-Eisen-Werkstoffe mit weiteren metallischen und oxidischen Zusätzen für elektrische Schaltkontakte zu finden, die in ihrer Verschweißneigung, Kontakwiderstand und Lebensdauer den bekannten Silber-Nickel-Werkstoffen möglichst nahe kommen. Desweiteren muß der Werkstoff wirtschaftlich als Draht herstellbar sein und durch Widerstandschweißen auf Kontaktträgerstoffe aufgeschweißt werden können.

Diese Aufgabe wird erfindungsgemäß dadurch gelöst, daß die Werkstoffe aus 0,5 bis 20 Gew.% Eisen, 0,05 bis 5 Gew.% Rhenium und/oder Iridium und/oder Ruthenium und 0,05 bis 2 Gew.% eines oder mehrerer Oxide aus der Reihe Magnesiumoxid, Calziumoxid, Yttriumoxid, Lanthanoxid, Titanoxid, Zirkoniumoxid, Hafniumoxid, Ceroxid, Nioboxid, Tantaloxid, Chromoxid, Manganoxid, Eisenoxid, Kupferoxid, Zinkoxid, Aluminiumoxid, Indiumoxid und Zinnoxid, Rest Silber, bestehen.

Vorzugsweise enthalten die Werkstoffe 0,3 bis 1,5 Gew.% Rhenium und/oder Iridium und/oder Ruthenium.

Bewährt hat es sich, wenn der Oxidanteil zwischen 0,2 und 1,2 Gew.% liegt und der Eisenanteil zwischen 0,5 und 10 Gew.%.

Es hat sich gezeigt, daß bei Silber-Eisen-Werkstoffen mit Reduzierung des Eisen-Gehaltes eine Verbesserung des Übertemperaturverhaltens einhergeht. Gleichzeitig wird aber das Verschweißverhalten und die Lebensdauer mit abnehmendem Eisen-Gehalt verschlechtert. Bei höheren Eisen-Gehalten kann durch Rhenium-Zusatz die Übertemperatur verringert werden. Durch Rhenium wird aber die Abbrandfestigkeit verschlechtert. Überraschenderweise hat sich nun gezeigt, daß durch oxidische Zusätze zu einem Silber-Eisen-Rhenium-Werkstoff die Lebensdauer deutlich ansteigt, ohne daß sich die Übertemperaturwerte verschlechtern. Dabei lässt sich das Rhenium ganz oder teilweise durch Iridium und/oder Ruthenium ersetzen.

Die Werkstoffe lassen sich wirtschaftlich herstellen und sind in allen Schalteigenschaften mit den Silber-Nickel-Werkstoffen vergleichbar, insbesondere die Übertemperatur zeigt Werte, die auch die Silber-Nickel-Werkstoffe erzielen.

Dies wurde durch elekrische Schaltversuche in serienmäßigen Schützen nachgewiesen. Die Versuche wurden in einem 15 KW-Schütz unter den Schaltbedingungen AC4 und DIN VDE 0660 durchgeführt. Die Übertemperaturmessung erfolgte an den Kontaktbrücken bei einer Strombelastung von 45A und erfolgt jeweils nach 20.000 Schaltungen. Die Werkstoffe und die Ergebnisse der mit diesen Werkstoffen durchgeführten Schaltversuche nach einer Gesamtschaltbelastung von 60.000 Schaltspielen sind in folgender Tabelle enthalten und zeigen die Verbesserung der erfindungsgemäßen Werkstoffe hinsichtlich der Kontakterwärmung gegenüber den bekannten Werkstoffen AgNi20 und AgFe8,5Zn1,5 hat.

Die Herstellung der Werkstoffe erfolgt pulvermetallurgisch durch Mischen der entsprechenden Pulver, kaltisostatischem Pressen, Sintern und Strangpressen zu Drähten oder Profilen.

**Tabelle:**

| Werkstoff | Mittlere Übertemperatur in K | Lebensdauer bei AC4-Schaltbelastung nach DIN VDE 0660 |
|---|---|---|
| AgNi20 | 70 | 120.000 |
| AgFe8,5Zn1,5 | 90 | 100.000 |
| AgFe9,5Re0,5 | 75 | 75.000 |
| AgFe8,5Re0,5MgO1 | 75 | 115.000 |
| AgFe8,5Re0,5MgO0,5 | 74 | 115.000 |
| AgFe18Re1MgO1 | 102 | 140.000 |
| AgFe4,5Re0,5MgO1 | 70 | 95.000 |
| AgFe8,5Re0,5Y₂O₃1 | 80 | 110.000 |
| AgFe8,5Re0,5ZrO₂1 | 84 | 115.000 |
| AgFe8,5Re0,5Al₂O₃1 | 82 | 105.000 |
| AgFe8,5Re0,5TiO₂1 | 89 | 100.000 |
| AgFe4,5Ir0,5MgO1 | 78 | 98.000 |
| AgFe8,5Ir0,5MgO1 | 89 | 123.000 |
| AgFe4,5Ru0,5MgO1 | 76 | 90.000 |
| AgFe8,5Ru0,5MgO1 | 95 | 98.000 |

## Patentansprüche

1. Silber-Eisen-Werkstoffe mit weiteren metallischen und oxidischen Zusätzen, erhältlich auf pulvermetallurgischem Wege durch Mischen entsprechender Pulver, kaltisostatischem Pressen, Sintern und Strangpressen,
**dadurch gekennzeichnet**,
daß sie aus 0,5 bis 20 Gew.% Eisen, 0,05 bis 5 Gew.% Rhenium und/oder Iridium und/oder Ruthenium und 0,05 bis 2 Gew.% eines oder mehrerer Oxide aus der Reihe Magnesiumoxid, Calziumoxid, Yttriumoxid, Lanthanoxid, Titanoxid, Zirkoniumoxid, Hafniumoxid, Ceroxid, Nioboxid, Tantaloxid, Chromoxid, Manganoxid, Eisenoxid, Kupferoxid, Zinkoxid, Aluminiumoxid, Indiumoxid und Zinnoxid, Rest Silber, bestehen.

2. Werkstoffe nach Anspruch 1,
**dadurch gekennzeichnet**,
daß sie 0,3 bis 1,5 Gew.% Rhenium und/oder Iridium und/oder Ruthenium enthalten.

3. Werkstoffe nach Anspruch 1 oder 2,
**dadurch gekennzeichnet,**
daß sie 0,2 bis 1,2 Gew.% oxidische Bestandteile enthalten.

4. Werkstoffe nach einem der Ansprüche 1 bis 3,
**dadurch gekennzeichnet,**
daß sie 0,5 bis 10 Gew.% Eisen enthalten.

5. Verwendung der Werkstoffe nach den Ansprüchen 1 bis 4 als elektrische Schaltkontakte.

## Claims

1. Silver-iron materials with further metallic and oxidic additives, obtainable by means of powder metallurgy by mixing appropriate powders, cold isostatic pressing, sintering and extrusion,
characterised in that
they consist of 0.5 to 20 wt.-% iron, 0.05 to 5 wt.-% rhenium and/or iridium and/or ruthenium and 0.05 to 2 wt.-% of one or more oxides from the series comprising magnesium oxide, calcium oxide, yttrium oxide, lanthanum oxide, titanium oxide, zirconium oxide, hafnium oxide, cerium oxide, niobium oxide, tantalum oxide, chromium oxide, manganese oxide, iron oxide, copper oxide, zinc oxide, aluminium oxide, indium oxide and tin oxide, the remainder being silver.

2. Materials according to Claim 1,
characterised in that
they contain 0.3 to 1.5 wt.-% rhenium and/or iridium and/or ruthenium.

3. Materials according to Claim 1 or 2,
characterised in that
they contain 0.2 to 1.2 wt.-% oxidic constituents.

4. Materials according to any one of Claims 1 to 3,
characterised in that
they contain 0.5 to 10 wt.-% iron.

5. Use of the materials according to Claims 1 to 4 as electrical switching contacts.

## Revendications

1. Matériaux argent-fer avec d'autres additifs métalliques et comportant plusieurs oxydes, que l'on peut obtenir par la métallurgie des poudres, en mélangeant des poudres correspondantes, en procédant à un pressage isostatique, à un frittage et à un filage,
caractérisés en ce qu'
ils se composent de 0,5 à 20 % en poids de fer, 0,05 à 5 % en poids de rhénium et/ou d'iridium et/ou de ruthénium et de 0,05 à 2 % en poids d'un ou plusieurs oxydes de la série oxyde de magnésium, oxyde de calcium, oxyde d'yttrium, oxyde de lanthane, oxyde de titane, oxyde de zirconium, oxyde d'hafnium, oxyde de cérium, oxyde de niobium, oxyde de tantale, oxyde de chrome, oxyde de manganèse, oxyde de fer, oxyde de cuivre, oxyde de zinc, oxyde d'aluminium, oxyde d'indium et oxyde d'étain, le reste étant constitué d'argent.

2. Matériaux selon la revendication,
caractérisés en ce qu'
ils contiennent de 0,3 à 1,5 % en poids de rhénium et/ou d'iridium et/ou de ruthénium.

3. Matériaux selon la revendication 1 ou 2,
caractérisés en ce qu'
ils contiennent de 0,2 à 1,2 % en poids de constituants oxydes.

4. Matériaux selon l'une des revendications 1 à 3,
caractérisés en ce qu'
ils contiennent de 0,5 à 10 % en poids de fer.

5. Utilisation des matériaux selon les revendications 1 à 4 comme contact d'interrupteurs électriques.
